# DEMANDE DE BREVET EUROPEEN

(11) **EP 0 348 291 A1**
(43) Date de publication de la demande: **27.12.1989**
(21) Numéro de dépôt: 89401726.8
(22) Date de dépôt: 19.06.1989
(51) Int. Cl.: C23D 5/02

(54) **Perfectionnements aux procédés d'émaillage sur métaux, notamment sur tôle d'acier, et aux compositions d'émaillage**

(30) Priorité: 22.06.1988 FR 8808385
(71) Demandeur: FERRO CORPORATION, Cleveland Ohio 44114-1183 (US)
(72) Inventeur: Bonnal, Jean, F-55000 Bar le Duc (FR); Aronica, Alain, F-52100 Saint Dizier (FR)
(74) Mandataire: Behaghel, Pierre (FR)

(57) **Abrégé**

L'invention a pour objet un procédé d'émaillage sur un article métallique, notamment sur tôle d'acier, consistant à appliquer par voie liquide, au moins une couche de masse, caractérisé en ce qu'on ajoute, à une composition d'émaillage par voie liquide, au moins un produit tensio-actif ou émulsifiant hydrophile, en ce qu'on applique directement cette composition d'émaillage, à laquelle a été ajouté le produit tensio-actif, sur l'article, sans réaliser préalablement sur celui-ci de traitement de dégraissage et/ou de décapage acide, et en ce qu'on procéde ensuite à la vitrification, par cuisson, de l'émail déposé sur l'article ainsi traité, les graisses présentes sur l'article et les agents tensio-actifs disparaissant lors de la cuisson, ce qui évite les défauts d'émaillage, après cuisson; le produit tensio-actif est constitué de préférence par le monolaurate de sorbitan polyoxyéthylène et dans ce cas sa teneur est de l'ordre de 0,5 %. L'invention a également pour objet une composition d'émaillage sur métaux caractérisée en ce qu'elle comporte au moins un produit tensio-actif ou émulsifiant hydrophile, en particulier du monolaurate de sorbitan polyoxyéthylène en une teneur de 0,5 %.

## Description

La présente invention concerne l'émaillage sur métaux, notamment sur tôle d'acier.

Dans la technique classique d'émaillage d'une tôle d'acier, on réalise, avant l'émaillage proprement dit, les opérations préliminaires suivantes de traitement de surface de la tôle :
- dégraissage de celle-ci au moyen de produits dégraissants (alcalins, acides ou chlorés par exemple), pour éliminer les graisses présentes, notamment les graisses d'emboutissage,suivi d'un rinçage de la tôle dégraissée; et
- décapage acide de la tôle dégraissée, suivi d'un nouveau rinçage et d'un séchage.

C'est seulement après ces traitements de dégraissage, rinçage, décapage acide, rinçage et séchage que l'on applique l'émail soit en une seule couche, appelée couche de masse, soit, lorsqu'un excellent fini de surface est désiré, en deux couches, à savoir une couche de masse appliquée sur la tôle et une couche externe d'aspect ou de finition, qui constitue une couverte et qui peut être blanche ou colorée.

La demanderesse a par ailleurs déjà mis au point et exploité un procédé d'émaillage sur tôle sans décapage acide après dégraissage, et ceci grâce à la mise en oeuvre d'un émail appelé commercialement "Liberty Coat". Par contre ce procédé connu de la demanderesse exige quand même une ou plusieurs opérations de dégraissage.

En ce qui concerne l'émaillage proprement dit, tant suivant la technique classique, que suivant la technique connue de la demanderesse sans décapage acide, l'émail est appliqué :
- soit par voie sèche, par poudrage électrostatique;
- soit par voie liquide (ou humide), l'émail étant alors broyé dans de l'eau, en présence d'agents de suspension, tels que des argiles et/ou des électrolytes, pour former une barbotine, et celle-ci appliquée sur la tôle, notamment au moyen d'un pistolet, par trempage ou par aspersion.

Dans le cas particulier d'un émaillage en deux couches, notamment suivant la technique connue de la demanderesse sans décapage acide, on met avantageusement en oeuvre une seule cuisson après que les deux couches ont été appliquées successivement; en fait on connaît trois modes de réalisation de la technique de deux couches avec une seule cuisson, à savoir :
- les deux couches sont obtenues à partir d'une poudre déterminée (technique poudre/poudre), par poudrage électrostatique;
- la première couche est appliquée par voie liquide et la seconde par voie sèche (technique liquide/poudre), la couche de masse (première couche) une fois appliquée par voie liquide étant séchée avant application de la couverte blanche ou colorée (seconde couche) par voie électrostatique;
- les deux couches (couches de masse et couverte) sont appliquées toutes deux par voie liquide (technique liquide/liquide).

On notera enfin que, si dans le cas d'application par voie sèche (par poudrage électrostatique), il a déjà été envisagé de supprimer le dégraissage, par contre, à la connaissance de la demanderesse, on n'a jamais procédé à un émaillage par voie liquide, soit à une seule couche (couche de masse), soit à deux couches (couche de masse, puis couche de couverte ou couche d'aspect, blanche ou colorée), que ce soit par la technique liquide/poudre ou par la technique liquide/liquide, sans aucun dégraissage préalable.

Contrairement à la pratique antérieure, l'invention vise à réaliser un procédé d'émaillage humide, au moins pour la couche de masse, sans dégraissage et sans décapage acide.

L'invention a donc pour objet un procédé d'émaillage sur un article métallique, notamment sur tôle d'acier, consistant à appliquer par voie liquide, au moins une couche de masse, caractérisé en ce qu'on ajoute, à une composition d'émaillage par voie liquide, au moins un produit tensio-actif ou émulsifiant hydrophile, en ce qu'on applique directement cette composition d'émaillage, à laquelle a été ajouté le produit tensio-actif, sur l'article, sans réaliser préalablement sur celui-ci de traitement de dégraissage et/ou de décapage acide, et en ce qu'on procéde ensuite à la vitrification, par cuisson, de l'émail déposé sur l'article ainsi traité, les graisses présentes sur l'article et les agents tensio-actifs disparaissant lors de la cuisson, ce qui évite les défauts d'émaillage, après cuisson.

La demanderesse a en outre constaté que, grâce à ce procédé, l'adhérence de l'émail sur l'article métallique, notamment la tôle d'acier, est fortement améliorée du fait de la combustion desdites graisses au cours du chauffage, qui favorise les mécanismes d'oxydation.

L'application de la couche de masse par le procédé susmentionné peut être suivie par l'application d'une couche d'aspect, soit par voie sèche, après séchage de la masse, soit par voie liquide (ou humide), la cuisson ayant lieu dans ce cas après l'application de la couche d'aspect.

Le produit tensio-actif est avantageusement constitué par le monolaurate de sorbitan polyoxyéthylène (qui est l'ester résultant de la saponification de l'acide laurique par le sorbitol), vendu en particulier sous le nom commercial "Tween 20", ce produit ayant un indice HLB de 16,7.

On sait que l'indice HLB est le 1/5ème du pourcen tage en poids de la portion hydrophile dans la composition totale d'un produit tensio-actif ou émulsifiant; ainsi un produit tensio-actif complètement hydrophile a un indice HLB égal à 100/5 = 20; par contre un émulsifiant ayant un indice HLB de 16,7 comporte une proportion en poids de portion hydrophile de 16,7 x 5 = 83,5 %. Il est donc fortement hydrophile.

La teneur en produit tensio-actif ou émulsifiant ajouté est en général de l'ordre de 0,2 à 5 %, notamment de l'ordre de 0,5 % dans le cas du monolaurate de sorbitan polyoxyéthylène.

L'invention a également pour objet, à titre de produit industriel nouveau, une composition d'émaillage, permettant l'émaillage, notamment sur une tôle d'acier, sans dégraissage, ni décapage acide avant l'application de la composition d'émaillage, caractérisée en ce qu'elle comporte au moins un produit tensio-actif ou émulsifiant hydrophile.

De préférence la composition d'émaillage comporte de l'ordre de 0,2 à 5 % d'au moins un composé tensio-actif ayant un indice HLB (moyen, dans le cas de plusieurs composés) supérieur à 10 (valeur qui correspond à la solubilisation de l'huile dans l'eau).

En particulier elle a pour objet une telle composition comportant de l'ordre de 0,5 % de monolaurate de sorbitan polyoxyéthylène.

L'invention sera plus particulièrement décrite à l'aide des exemples de mise en oeuvre ci-après, donnés à titre de complément de description, sans aucun caractère limitatif.

### EXEMPLE 1.- Réalisation par voie liquide (ou humide) d'une couche de masse, d'aspect coloré ou blanc, sans dépôt d'une couche de couverte (technique monocouche).

Sur une tôle d'acier encore revêtue d'huile de laminage et/ou d'emboutissage, on applique une composition d'émaillage obtenue comme suit :

| | | |
|---|---|---|
| SiO₂ | 64,7 % | |
| B₂O₃ | 11,7 % | |
| R₂O | 16,2 % | (R = métal alcalin) |
| R′O | 0,8 % | (R′ = métal alcalino-terreux) |
| CoO | 0,96 % | |
| CuO | 0,43 % | |
| NiO | 1 % | |
| TiO₂ | 2,55 % | |
| Sb₂O₃ | 0,3 % | |
| MnO₂ | 1,38 % | |
| F | 3,26 % | |

On broie ensuite à sec, dans un moulin à boules, jusqu'à une finesse de 16 % au tamis de 325 mesh (ouverture de 45 µm, diamètre des fils de 0,035 mm) cette masse avec les additifs suivants :

| | |
|---|---|
| Fritte | 100 % |
| Produit inerte (feldspath) | 10 % |
| K 26 (sel de lithium comme défloculant) | 0,15 % |
| Ethylène glycol (accélérateur de broyage) | 0,1 % |
| Nitrite de sodium (anti-oxydant du métal) | 0,08 % |
| Argile (suspensif) | 6 % |
| Tween 20 (émulsifiant) | 0,5 % |

On délite la poudre, ainsi obtenue, en milieu aqueux, et on obtient une barbotine ayant une densité de 1,68 environ.

On applique la barbotine ainsi obtenue, en une quantité comprise entre 300 et 450 g/m² de tôle, sur une face de celle-ci.

On sèche, puis on cuit dans un four en continu dont les zones de chauffe sont maintenues à une température comprise entre 800° et 850°C pendant 4 à 8 minutes.

### EXEMPLES 2 ET 2 BIS.- Application de deux couches (couche de masse et couche de finition) par la technique liquide/poudre, avec une seule cuisson.

On prépare une masse ayant la composition suivante (exemple 2) :

| | | |
|---|---|---|
| SiO₂ | 41,4 % | |
| Al₂O₃ | 4,9 % | |
| B₂O₃ | 18,7 % | |
| R₂O | 22,7 % | (R = métal alcalin) |
| R′O | 5,9 % | (R′ = métal alcalino-terreux) |
| P₂O₅ | 1 % | |
| NiO | 3 % | |
| CoO | 1,5 % | |
| F | 2 % | |

ou bien la composition suivante (exemple 2 bis)

| | |
|---|---|
| SiO₂ | 32,3 % |
| R₂O | 16,2 % |
| Cao | 6,7 % |
| BaO | 13,5 % |
| ZnO | 3,1 % |
| B₂O₃ | 14,2 % |
| Al₂O₃ | 4,7 % |
| P₂O₅ | 1,2 % |
| F | 6,5 % |

On broie à sec dans un moulin à boules, jusqu'à une finesse de 16 % au tamis de 325 mesh précité, cette masse selon la première (exemple 2) ou la seconde (exemple 2 bis) des compositions précitées avec les additifs supplémentaires suivants :

| | |
|---|---|
| Fritte | 100 % |
| Produit inerte (feldspath) | 10 % |
| K 26 (sel de lithium comme défloculant) | 0,15 % |
| Ethylène glycol (accélérateur de broyage) | 0,1 % |
| Nitrite de sodium (anti-oxydant du métal) | 0,08 % |
| Carboxyméthylcellulose (suspensif organique) | 0,3 % |
| Tween 20 (émulsifiant) | 0,5 % |

On délite la poudre, ainsi obtenue, en milieu aqueux et on obtient une barbotine ayant une densité comprise entre 1,53 et 1,60.

On applique cette barbotine au moyen d'un pistolet, par voie électrostatique par exemple, sur une tôle non dégraissée, mais fraîchement emboutie, et ceci en une quantité de 50 à 150 g d'émail sec par m² de tôle.

On effectue un séchage très rapide.

On applique une seconde couche d'émail, soit blanche, soit colorée, par voie électrostatique, sur la couche de masse sèche.

Dans le cas d'une couche blanche, l'émail blanc en poudre peut avoir la composition ci-après :

| | |
|---|---|
| B₂O₃ | 17,1 % |
| R₂O | 16, 4 % |
| P₂O₅ | 1,2 % |
| SiO₂ | 44,3 % |
| TiO₂ | 19,1 % |
| ZrO₂ | 1,2 % |
| F | 1,3 % |

qui est préparé comme indiqué dans le brevet US 3.928.668.

On réalise la cuisson dans un four continu dont les zones de chauffage sont maintenues à des températures comprises entre 800° et 850°C pendant 4 à 8 minutes.

### EXEMPLE 3.- Application de deux couches (couche de masse et couche de finition) par la technique liquide/liquide.

On utilise, pour appliquer la couche de masse (première couche), la même barbotine que celle de l'exemple 2.

Puis on applique une seconde couche d'émail (couverte) sans avoir séché la couche de masse.

Cette seconde couche est avantageusement un émail coloré brun obtenu de la façon suivante :

On prépare d'abord un émail blanc de composition suivante :

| | |
|---|---|
| B₂O₃ | 17,1 % |
| R₂O | 16, 4 % |
| P₂O₅ | 1,2 % |
| SiO₂ | 44,3 % |
| TiO₂ | 19,1 % |
| ZrO₂ | 1,2 % |
| F | 1,3 % |

On broie à sec, dans un moulin à boules, jusqu'à une finesse de 10 % au tamis de 325 mesh précité, cet émail blanc avec les produits suivants :

| | |
|---|---|
| Fritte | 100 % |
| K 26 (sel de lithium comme défloculant) | 0,15 % |
| Ethylène glycol (accélérateur de broyage) | 0,1 % |
| Argile (suspensif) | 6 % |
| Tween 20 (émulsifiant) | 0,5 % |
| CPT 1131 (colorant) | 3 % |

La composition précédente est appliquée sur la couche de masse encore humide, au moyen d'un pistolet, par exemple électrostatique, pour former la couche de finition, et on réalise la cuisson dans un four en continu dont les zones de chauffage sont maintenues à une température comprise entre 800° et 850°C pendant 4 à 8 minutes.

On a constaté avec surprise qu'alors que les compositions d'émaillage antérieures ne comportant pas de monolaurate de sorbitan polyoxyéthylène ("Tween 20") présentent une répulsion vis-à-vis de tôles non dégraissées, par contre l'addition de monolaurate de sorbitan polyoxyéthylène ("Tween 20") permet un accrochage excellent de l'émail sur la tôle.

### EXEMPLE 4

L'exemple 4 est identique à l'exemple 3, à part le fait que le broyage de la masse et de l'émail de couverte se fait en phase liquide.

Les résultats sont acceptables.

Le broyage à sec suivi d'un délitage donne techniquement les meilleurs résultats et, de plus, permet une meilleure gestion des émaux dans les ateliers (qualité plus uniforme et donc réduction des références et diminution des stocks; constance accrue de la réhologie).

Comme il va de soi, l'invention ne se limite nullement aux modes d'application et de réalisation qui ont été plus spécialement envisagés; elle en embrasse, au contraire, toutes les variantes.

## Revendications

1. Procédé d'émaillage sur un article métallique, notamment sur tôle d'acier, consistant à appliquer par voie liquide, au moins une couche de masse, caractérisé en ce qu'on ajoute, à une composition d'émaillage par voie liquide, au moins un produit tensio-actif ou émulsifiant hydrophile, en ce qu'on applique directement cette composition d'émaillage, à laquelle a été ajouté le produit tensio-actif, sur l'article, sans réaliser préalablement sur celui-ci de traitement de dégraissage et/ou de décapage acide, et en ce qu'on procéde ensuite à la vitrification, par cuisson, de l'émail déposé sur l'article ainsi traité, les graisses présentes sur l'article et les agents tensio-actifs disparaissant lors de la cuisson, ce qui évite les défauts d'émaillage, après cuisson.

2. Procédé selon la revendication 1, caractérisé en ce que, entre l'application de ladite composition d'émaillage qui constitue la couche de masse et le chauffage, on applique une couche d'aspect, soit par voie sèche, soit par voie humide.

3. Procédé selon la revendication 1 ou 2, caractérisé en ce que le produit tensio-actif est constitué par le monolaurate de sorbitan polyoxyéthylène.

4. Procédé selon la revendication 1 ou 2, caractérisé en ce que la teneur en produit tensio-actif ou émulsifiant ajouté est de l'ordre de 0,2 à 5 %.

5. Procédé selon l'ensemble des revendications 3 et 4, caractérisé en ce que la teneur en monolaurate de sorbitan polyoxyéthylène est de l'ordre de 0,5 %.

6. Composition d'émaillage, permettant l'émaillage sur métaux, notamment sur une tôle d'acier, sans dégraissage, ni décapage acide avant l'application de la composition d'émaillage, caractérisée en ce qu'elle comporte au moins un produit tensio-actif ou émulsifiant hydrophile.

7. Composition d'émaillage selon la revendication 6, caractérisée en ce qu'elle comporte de l'ordre de 0,2 à 5 % d'un composé tensio-actif ayant un indice HLB supérieur à 10.

8. Composition selon l'ensemble des revendications 6 et 7, caractérisée en ce qu'elle comporte de l'ordre de 0,5 % de monolaurate de sorbitan polyoxyéthylène.
